# EUROPÄISCHE PATENTSCHRIFT

(11) **EP 1 953 270 B1**
(45) Veröffentlichungstag und Bekanntmachung des Hinweises auf die Patenterteilung: **09.12.2015**
(21) Anmeldenummer: 08000438.5
(22) Anmeldetag: 11.01.2008
(51) Int. Cl.: C25B 15/08, C25B 1/46, C25B 11/04

(54) **Verfahren zur Leistungsverbesserung von Nickelelektroden**
Method for improving the performance of nickel electrodes
Procédé destiné à l'amélioration de la performance d'électrodes au nickel

(30) Priorität: 24.01.2007 DE 102007003554
(43) Veröffentlichungstag der Anmeldung: 06.08.2008
(73) Patentinhaber: Covestro Deutschland AG, 51373 Leverkusen (DE)
(72) Erfinder: Bulan, Andreas, 40764 Langenfeld (DE); Weber, Rainer, Dr., 51519 Odenthal (DE); Malchow, Richard, 50769 Köln (DE); Spatz, Rolf, Dr., 51467 Bergisch Gladbach (DE); Womelsdorf, Hermann-Jens, Dr., 41468 Neuss (DE)
(74) Vertreter: Levpat

(56) Entgegenhaltungen:
- DE-C1- 4 232 958
- US-A- 5 227 030
- US-A1- 2004 238 373
- DATABASE WPI Week 198908 Derwent Publications Ltd., London, GB; AN 1989-058677 XP002479053 & JP 01 011988 A (KANEGAFUCHI CHEM KK) 17. Januar 1989 (1989-01-17)

## Beschreibung

Die Erfindung betrifft ein Verfahren zur Verbesserung der Leistung von Nickelelektroden in der Alkalichloridelektrolyse.

Kathoden für die Natriumchloridelektrolyse, an denen Wasserstoff in alkalischer Lösung entwickelt wird, bestehen üblicherweise aus Eisen oder Nickel. Werden Nickelelektroden eingesetzt, so können diese vollständig aus Nickel bestehen, oder es gelangen nur Nickeloberflächen zum Einsatz, in denen Substrate aus anderen Metallen oberflächlich vernickelt werden.

Wie in der Offenlegungsschrift EP 298 055 A1 erwähnt, können Nickelelektroden mit einem Metall aus der VIII Nebengruppe, speziell der Platinmetalle (u.a. Pt, Ru, Rh, Os, Ir, Pd) des Periodensystems der Elemente oder einem Oxid eines solchen Metalls oder deren Mischungen beschichtet werden. Nach einem Calcinierungsprozess liegen dann auf der Oberfläche gewöhnlich die entsprechenden Edelmetalloxide vor.

Die so hergestellte Elektrode kann z. B. in der Natriumchloridelektrolyse als Kathode zur Wasserstoffentwicklung eingesetzt werden. Hierbei sind viele Beschichtungsvarianten bekannt, denn die Beschichtung aus Metalloxiden kann dabei in verschiedenster Weise modifiziert werden, so dass unterschiedliche Zusammensetzungen auf der Oberfläche der Nickelelektrode entstehen. Gemäß der US-A-5 035 789 wird z. B. eine auf Rutheniumoxid basierende Beschichtung auf Nickelsubstraten als Kathode eingesetzt.

Im Betrieb der nickelbasierenden Elektroden beobachtet man eine mit der Zeit abnehmende Güte der Elektrode, in der Form, dass die Zellspannung bei der Elektrolyse steigt, so dass gegebenenfalls eine Neubeschichtung der Elektrode erforderlich wird. Das ist technisch aufwändig, da die Elektrolyse abgeschaltet werden muss und die Elektroden aus den Elektrolysezellen ausgebaut werden müssen. Aufgabe der Erfindung ist es daher, eine einfachere Form der Leistungssteigerung bzw. der Leistungswiederherstellung zu finden.

Die Firma ELTECH hat unter der Internetseite www.eltechsvstems.com/contact.asp eine Technik veröffentlicht und angeboten, mit der eine Spannungserniedrigung von 200 bis 300 mV verglichen mit unbehandelten Nickel-Elektroden erzielbar ist. Dabei wird eine edelmetall-haltige Lösung ungenannter Zusammensetzung und Inhaltsstoffe in situ, d. h. im Betrieb der Elektrolyse, auf der Kathodenseite der Natriumchloridelektrolyse in Membranzellen angewandt. Die Lösung soll während des Betriebes der Zelle zugegeben werden und die Zellspannung erniedrigen.

Gemäß der Lehre der Patentschrift US-A-4 555 317 werden Eisenverbindungen oder feinteiliges Eisen dem Katholyten zugegeben, um die Zellspannung bei der Natriumchloridelektrolyse zu erniedrigen. Im Widerspruch hierzu steht jedoch die Veröffentlichung der Firma ELTECH, da gemäß der Information von ELTECH die Belegung der Kathoden mit Eisen sich auf die Elektrolyse störend auswirken sollen und die Zellspannung erhöhen soll.

Gemäß der weiter bekannt gewordenen Offenlegungsschrift EP 1 487 747 A1 erfolgt die Zugabe einer 0,1 bis 10 Gew.-%igen platinhaltigen Verbindung zur Natriumchloridelektrolyse. Hierbei wird die Lösung der platinhaltigen Verbindung in das Wasser zugegeben, das den Katholyten bildet, wobei pro Liter Wasser 0,1 bis 2 Liter der wässrigen Lösung der Platinverbindung enthaltenden Lösung zugegeben wird.

Gemäß der JP 1011988 A wird zur Wiederherstellung der Aktivität einer deaktivierten Kathode auf Basis einer Raney Nickel-Struktur mit geringer Wasserstoffüberspannung eine lösliche Verbindung eines Metalls der Platingruppe der Natronlauge während des Betriebes der Natriumchloridelektrolyse in den Katholyten zugesetzt. Beispielsweise wird in einer Natriumchloridelektrolysezelle mit 32 Gew.-%iger Natronlauge, einer Salzkonzentration von 200 g/l Natriumchlorid bei 90 °C und einer Stromdichte von 2,35 kA/m² betrieben. Die Kathode wird dabei zur Vorbehandlung stromlos vernickelt und anschließend in einem Nickelbad Nickel-platiert. Als aktive Verbindung wurde im Katholyt beispielsweise Platinchlorat zudosiert, was zu einer Erniedrigung der Zellspannung um 100 mV führte.

Gemäß der US-A-4 105 516 werden während der Elektrolyse von Alkalimetallchloriden Metallverbindungen in den Katholyten zugegeben, die die Wasserstoffüberspannung herabsetzen und somit die Zellspannung reduzieren sollen. Die in der US-A-4 105 516 aufgeführten Beispiele beschreiben wiederum die Dosierung und Effekte, die durch Zugabe einer Eisenverbindung entstehen, die dem Katholyten einer Natriumchloriddiaphragma-Laborzelle zugegeben wird. Die Zelle hat eine Anode, die aus Titanstreckmetall besteht, die mit Ruthenium- und Titanoxid beschichtet ist. Die Kathode besteht hierbei aus Eisen in Form von Streckmetall. Die Beispiele zeigen die Verwendung von Kobalt- oder Eisenlösung an der Eisenkathode. Auf die Nachteile von Eisenverbindungen bei der Behandlung von beschichteten Nickelelektroden wurde bereits oben hingewiesen.

Gemäß der weiter bekannten Patentschrift US-A-4 555 317 ist bekannt, dass die Natriumchloridelektrolyse mit einer nickelbeschichteten Kupferkathode gestartet werden kann. Eine Initialdosierung unter Elektrolysebedingungen der Zelle wurde mit Hexachloroplatinsäure in drei Schritten durchgeführt. Dabei wurden im ersten Schritt 2 mg Platin pro 102 cm², d. h. 0,02 mg/cm², zudosiert, im zweiten Schritt ca. 0,03 mg/cm² und im dritten Schritt ca. 0,2 mg/cm². Die Zellspannung wurde insgesamt um ca. 157 mV erniedrigt.

Gemäß der US-A-4 160 704 können Metallionen, die eine geringe Wasserstoffüberspannung haben, Katholyten einer Membranelektrolysezelle der Natriumchloridelektrolyse zugegeben werden, um die Kathode zu beschichten. Die Zugabe erfolgt hierbei während der Elektrolyse. Beispielhaft ist jedoch nur die Zugabe von Platinoxid zur Verbesserung einer Eisen- oder Kupferkathode angeführt.

Die Natriumchloridelektrolyse nach dem Membranverfahren wird wie folgt ausgeführt. Eine Natriumchlorid-haltige Lösung wird einer Anodenkammer mit einer Anode, eine Natronlauge wird einer Kathodenkammer mit einer Kathode zugeführt. Die beiden Kammern werden durch eine Ionenaustauschermembran getrennt. Mehrere dieser Anoden- und Kathodenkammern werden zu einem Elektrolyseur zusammengefügt. Die Anodenkammer verlässt neben dem gebildeten Chlor eine geringer konzentrierte Natriumchlorid-haltige Lösung als dieser zugeführt wurde. Die Kathodenkammer verlässt neben Wasserstoff eine höher konzentrierte Natronlauge als dieser zugeführt wurde. Der Natronlauge-Volumenstrom, der der Kathodenkammer zugeführt wird, ist abhängig von der Stromdichte und dem Zelldesign. Bei einer Stromdichte von beispielsweise 4 kA/m² und dem Zelldesign der Fa. UHDE, Version BM 3.0, beträgt der Volumenstrom an Lauge zum Kathodenraum beispielsweise zwischen 100 und 300 1/h, bei einer Konzentration der ablaufenden Natronlauge von 30 bis 33 Gew.-%. Die geometrisch projizierte Kathodenfläche beträgt 2,71m², dies entspricht der Membranfläche. Die Kathode besteht dabei aus einem Nickel-Streckmetall, das mit einer speziellen Beschichtung (nachstehend Coating genannt) versehen ist (Hersteller z.B. DENORA), um die Wasserstoffüberspannung zu senken.

Üblicherweise bestehen die Kathoden-Coatings bei der Natriumchlorid-Elektrolyse aus Platinmetallen, Platinmetalloxiden oder deren Mischungen wie z.B. einer Ruthenium - Rutheniumoxid Mischung. Wie in der EP 129 374 beschrieben wird, zählen zu den nutzbaren Platinmetallen Ruthenium, Iridium, Platin, Palladium und Rhodium. Das Kathoden-Coating ist nicht langzeitstabil, besonders nicht unter Bedingungen, bei denen keine Elektrolyse stattfindet bzw. bei Unterbrechungen der Elektrolyse, bei denen es z.B. zu Umpolungsprozessen kommen kann. Somit findet eine mehr oder weniger starke Schädigung des Coatings über die Betriebszeit des Elektrolyseurs statt. Ebenfalls können Verunreinigungen, die z.B. aus der Sole in die Lauge gelangen, wie z.B. Eisen-Ionen, sich auf der Kathode oder speziell auf den aktiven Zentren des edelmetallhaltigen Coating abscheiden und hierdurch dieses deaktivieren. Die Folge ist, dass die Zellspannung steigt, wodurch der Energieverbrauch zur Herstellung von Chlor, Wasserstoff und Natronlauge erhöht und die Wirtschaftlichkeit des Verfahrens deutlich verschlechtert wird.

Ebenfalls können nur einzelne Elemente eine Schädigung des Kathoden-Coatings aufweisen, wobei es nicht immer wirtschaftlich ist, dafür den gesamten Elektrolyseur abzustellen und das Element mit dem beschädigten Coating zu entfernen, da dies mit erheblichen Produktionsausfällen und Kosten verbunden ist.

Methoden zur Verbesserung von Nickelelektroden für die Natriumchlorid-elektrolyse, die mit Elementen der Platinmetalle (VIII. Nebengruppe des Periodensystems), nachfolgend Platinmetalle, deren Oxiden oder deren Mischungen beschichtet sind, sind aus dem Stand der Technik bislang direkt nicht bekannt.

Aufgabe der Erfindung ist es daher, ein spezielles Verfahren zur Verbesserung von Nickelelektroden, die mit Platinmetallen, Platinmetalloxiden oder deren Mischungen beschichtet sind, für die Verwendung als Kathoden bei der Elektrolyse von Natriumchlorid zu entwickeln, dass sich im laufenden Elektrolysebetrieb einsetzen lässt und eine längere Unterbrechung des Elektrodenbetriebs zur Wiederherstellung der Kathodenaktivität vermeidet.

Gegenstand der Erfindung ist ein Verfahren zur Verbesserung der Leistung von Nickelelektroden, die eine Beschichtung auf Basis von Platinmetallen, Platinmetalloxiden oder Mischungen von Platinmetallen und Platinmetalloxiden aufweisen, für die Natriumchloridelektrolyse nach dem Membranverfahren, dadurch gekennzeichnet, dass bei der Elektrolyse von Natriumchlorid eine wasserlösliche oder in Alkali lösliche Platin-Verbindung, insbesondere Hexachloroplatinsäure oder insbesondere bevorzugt ein Alkaliplatinat, besonders bevorzugt Natriumhexachloroplatinat (Na₂PtCl₆) und/oder Natriumhexahydroxyplatinat (Na₂Pt(OH)₆) dem Katholyt zugegeben wird.

Hierbei kann insbesondere entweder das Natriumhexachloroplatinat als wässrige Lösung oder in alkalischer Lösung dosiert werden oder es wird die Hexachloroplatinsäure direkt in den Katholyt, insbesondere die Natronlauge, dosiert, wobei dann eine Reaktion mit der Lauge zum Chloroplatinat erfolgt.

Die Zugabe der Platin-Verbindung erfolgt hierbei insbesondere bei laufender Elektrolyse unter normalen Elektrolysebedingungen bei einer Stromdichte von 0,1 bis 10 kA/m², besonders bevorzugt bei einer Stromdichte von 0,5 bis 8 kA/m².

Eine weitere bevorzugte Ausführungsform der Platinzugabe besteht darin, dass nach der Zugabe der Platinverbindung die Elektrolysespannung, insbesondere pulsartig im Bereich von 0 bis 5 V variiert wird, um Platin feinteiliger auf der Kathode abzuscheiden. Die Spannung beschreibt hierbei die Spannung zwischen Anode und Kathode.

Hierzu kann es je nach verwendetem Gleichrichter zur Erzeugung der Elektrolysegleichspannung ausreichen, die Zellspannung zu erniedrigen, um die Restwelligkeit des Gleichrichters hierfür auszunutzen. Die Restwelligkeit des Gleichrichters kann in einer alternierenden Spannung im genannten Spannungsbereich mit einer Amplitude von 0,5 bis 500 mV resultieren. Moderne Gleichrichter besitzen kaum noch eine Restwelligkeit, jedoch besteht die Möglichkeit künstlich eine Restwelligkeit zu erzeugen. Die Restwelligkeit liegt beispielsweise zwischen 20 und 100 Hz.

Wird die Amplitude ebenfalls geregelt, so kann diese für die Zeit der Edelmetall-dosierung mit +100 bzw. -100mV um das Ruhepotenzial betragen. Das Ruhepotenzial ist die Spannung, bei der kein Strom mehr fließt. Normalerweise beträgt dieses Potenzial ca. 2,1 bis 2,3 V, je nach verwendeter Zelltechnologie und Membran. Jedoch besteht auch die besondere Möglichkeit, die Edelmetalldosierung dann durchzuführen, wenn die Zellspannung 0 V beträgt, dann muss die Amplitude größer als das Ruhepotenzial gewählt werden.

Höher aufmodulierte Amplituden sind ebenfalls denkbar.

Platinmetalle, die als Metall oder Metalloxid im Sinne der Erfindung als Elektrodencoating auf dem Nickel vorliegen können, sind insbesondere Ruthenium, Iridium, Palladium, Platin, Rhodium und Osmium.

Eine weitere bevorzugte Ausführungsform des neuen Verfahrens besteht darin, dass außer der Platinverbindung zusätzlich andere weitere lösliche Verbindungen der 8. Nebengruppe des Periodensystems der Elemente, insbesondere Verbindungen des Palladiums, Iridiums, Rhodiums, Osmiums oder des Rutheniums zugegeben werden. Diese finden insbesondere in Form von wasserlöslichen Salzen oder komplexen Säuren Verwendung.

Bevorzugt erfolgt die Zugabe bei einer erstmaligen Dosierung nach Feststellung einer Deaktivierung derart, dass eine Platinverbindung in den Katholyten in den Zulauf zur Kathodenkammer bei einer Kathodenfläche von 2,71m² zwischen 0,02 und 11 g Pt je Kathodenelement, entsprechend 0,007 g/m² bis 4 g/m², bei einer Stromdichte von 1 bis 8 kA/m², erfolgt. Als Fläche wird die geometrisch projizierte Kathodenfläche, die auch der Membranfläche entspricht, zugrundegelegt. Die Dosiergeschwindigkeit kann dabei so durchgeführt werden, dass die Platin-haltige Lösung bezogen auf den Platingehalt je m² Kathodenfläche zwischen 0,001 g Pt / (hm²) und 1 g Pt/(hm²) dosiert wird.

Die Zugabe kann bei einer Stromdichte bevorzugt unter normalen Betriebsbedingungen erfolgen, als auch bei höherer oder niedrigerer Stromdichte. So kann die Zugabe bei einer Stromdichte insbesondere von 0,1 bis 10 kA/m² erfolgen.

Die Temperatur, bei der die Dosierung bevorzugt der Platinverbindung erfolgt, beträgt 70 bis 90°C. Die Dosierung kann aber auch bei niedrigerer Temperatur erfolgen.

Wenn nach abgeschlossener Dosierung erneut ein Spannungsanstieg beobachtet wird, kann direkt durch erneute Dosierung diese wieder kompensiert werden. Bei dieser Dosierung ist eine deutlich niedrigere Edelmetall-Menge notwendig, um die Ursprungsspannung wieder herzustellen. Je nach Qualität der Sole, Lauge oder den Stillständen kann in einem Zeitraum von 1 bis 3 Wochen eine erneute, jedoch dann geringere Platin-Zugabe erforderlich sein. Hierbei kann ebenfalls die Zugabe der Platinverbindung in den Katholyten in den Zulauf zu den Kathoden erfolgen. Die benötigten Platinmengen sind nach dem Schadensumfang zu bemessen. Bei stärkerer Schädigung, entsprechend einem hohen Spannungsanstieg, muss mehr Platin dosiert werden, bei geringer Schädigung, entsprechend geringem Spannungsanstieg, entsprechend weniger. Eine Überdosierung von Platin führt jedoch zu keiner weiteren Verbesserung bzgl. Erniedrigung der Zellspannung.

Besonders bevorzugt beträgt der Anteil bezogen auf das Platin der weiteren löslichen Verbindungen in der zuzugebenden Lösung aus der 8. Nebengruppe von 1 bis 50 Gew.-%.

Die Variation der Elektrolysespannung kann beispielsweise in einer bevorzugten Ausführung durch Überlagerung einer Wechselspannung auf die Elektrolysespannung bewirkt werden. Die Frequenz der überlagerten Wechselspannung beträgt insbesondere von 10 bis 100 Hz, Die Amplitude kann dann zwischen 10 und 200 mV betragen.

Mit Hilfe des erfindungsgemäßen Verfahrens ist es erstmals möglich, bei beschädigten Nickelelektroden, die mit Ruthenium und/oder Rutheniumoxiden oder deren Mischungen beschichtet sind, eine Spannungserniedrigung um bis zu 200 mV zu realisieren.

Die Herstellung des Alkaliplatinates kann durch Umsetzung von Hexachloroplatinsäure mit Alkalilauge erfolgen. Dies kann gesondert erfolgen oder auch direkt in situ, wenn z.B. Hexachloroplatinsäure direkt in die Natronlaugezuführung zu den Elementen bzw. zum Elektrolyseur dosiert wird. Besonders bevorzugt wird die Hexachloroplatinsäure direkt in den Zulauf zu den Elementen dosiert.

### Beispiele

### Beispiel 1

Ein technischer Elektrolyseur mit 144 Elementen, deren Nickel-Kathoden mit einem Coating basierend auf Ruthenium- / Rutheniumoxid der Fa. Denora versehen waren, wurde bei einer mittleren Spannung von 3,12 V betrieben. Von diesen 144 Elementen zeigte eines eine gegenüber dem Mittelwert um mehr als 100 mV erhöhte Spannung. Es wurde folgender Behandlungszyklus begonnen: 65,88 1 einer Hexachloroplatinat-Lösung (1,19 g Pt/l) wurde mit 10,98 l/h während des Betriebs in die Natronlauge (Konz. 31,5%) eines Membranelektrolyseurs bei einer Stromdichte von 4,18 kA/m² über von 6 h zudosiert. Es gelangten somit 78,25 g Platin auf die Oberfläche von 144 Kathoden (Oberfläche einer Kathode: 2,71m²). Dies entspricht einer Platin-Menge von 0,21 g Pt/m². Die Zellspannung fiel im Mittel auf 3,08 V, die Stromaufnahme stieg auf 4,57 kA/m². Umgerechnet auf 4 kA/m² entspricht dies einer Erniedrigung der Spannung um 80mV, demnach von 3,09 auf 3,01. Elemente mit deutlich höherer Spannung waren nicht mehr vorhanden. Am nächsten Tag wurde noch einmal mit 16,44 l der gleichen Lösung, entsprechend 0,05 gPt/m² dosiert. Die Zellspannung verbesserte sich dadurch nicht mehr.

Nach 9 Tagen stieg die mittlere Spannung auf 3,02 V (bezogen auf 4 kA/m²), so dass ein weitere Dosierung von Platin in Form der Hexachloroplatinsäure erfolgte. Hierbei wurde gleichmäßig innerhalb von 2 h 4,12 l der Hexachloroplatinat-Lösung (1,19g Pt/1) dosiert, so dass 4,9 g Platin auf die Oberfläche von 144 Kathoden gelangten (0,012g Pt/m²). Die Elektrolyse wurde dabei fortgesetzt, die mittlere Spannung betrug danach 3,01 V.

Die Zellspannung betrug bei einer Stromdichte von 4 kA/m² vor der Dosierung im Mittel 3,09 V, nach der Dosierung 3,01 V, dies entspricht einer Spannungserniedrigung von 80mV.

### Beispiel 2

Eine Labor-Elektrolysezelle wurde bei einer Stromdichte von 4 kA/m² bei einer Zellspannung von 3,05 V mit einem Standard Kathoden Coating der Fa. Denora auf der Nickel-Kathode wie in Beispiel 1 beschrieben, betrieben. Nach Außerbetriebnahme ohne Anlegen eines Schutzpotenzials trat eine Schädigung des Kathoden-Coatings ein. Üblicherweise wird bei der Außerbetriebnahme ein Schutzpotenzial angelegt, um das Coating der Kathode vor Beschädigungen zu schützen. Nach Wiederinbetriebnahme betrug die Zellspannung 3,17 V.

Eine Lösung aus Hexachloroplatinat mit einem Platingehalt von 1250 mg/l Pt wurde zur laufenden Zelle in den Katholyten dosiert. Nach einer Dosierung der Lösung über 2 Stunden mit einer Dosierungsmenge von 5 ml/ h fiel die Spannung auf 3,04 V. Zugegeben wurden insgesamt 12,5 mg Platin (12,5 mg/100cm²).

### Beispiel 3

Der Versuch von Beispiel 2 wurde wiederholt, jedoch wurde eine Lösung mit einer Platinkonzentration von 250 mg/l dosiert (gleiche Dosierzeit und gleiche Förderleistung). Zusatz hierbei 2,5 mg Pt / 100 cm². Die Spannung fiel von 3,16 V auf 3,07 V, d.h. um 90 mV.

Eine weitere Nachdosierung brachte keine weitere Spannungserniedrigung.

### Beispiel 4 (Vergleich)

Eine Labor-Elektrolysezelle wurde bei einer Stromdichte von 4 kA/m² einer Zellspannung von 3,08 V mit einem Standard Kathoden Coating der Fa. Denora auf Nickel-Elektroden wie unter Beispiel 1 betrieben. Nach Außerbetriebnahme ohne Anlegen eines Schutzpotenzials trat eine Schädigung des Kathoden-Coatings ein. Üblicherweise wird bei der Außerbetriebnahme ein Schutzpotenzial angelegt, um das Coating der Kathode vor Beschädigungen zu schützen. Nach Wiederinbetriebnahme betrug die Zellspannung 3,21 V.

Eine Lösung aus Rhodium-III-chlorid mit einem Rhodiumgehalt von 125 mg/l wurde über 4 Stunden mit 5 ml/h dosiert. Danach wurden nochmals 2 Stunden mit eine Lösung einer Konzentration von 1250 mg/l und 5 ml/h dosiert, wodurch weitere 50 mV an Spannungserniedrigung erzielt wurden. Die Spannungserniedrigung betrug lediglich 60 mV.

## Patentansprüche

1. Verfahren zur Verbesserung der Leistung von Nickelelektroden, die eine Beschichtung auf Basis von Platinmetallen, Platinmetalloxiden oder Mischungen von Platinmetallen und Platinmetalloxiden aufweisen, für die Natriumchloridelektrolyse nach dem Membranverfahren, **dadurch gekennzeichnet, dass** bei der Elektrolyse von Natriumchlorid eine wasserlösliche oder in Alkali lösliche Platin-Verbindung, insbesondere Hexachloroplatinsäure oder ein Alkaliplatinat, besonders bevorzugt Na₂PtCl₆ und/oder Na₂Pt(OH)₆ dem Katholyt zugegeben wird, wobei der Katholyt Natronlauge umfasst..

2. Verfahren nach Anspruch 1, **dadurch gekennzeichnet, dass** nach der Zugabe des Platinats die Elektrolysespannung im Bereich von 0 bis 5 V, bevorzugt um eine Differenz von 0,5 bis 500 mV, variiert wird.

3. Verfahren nach Anspruch 2, **dadurch gekennzeichnet, dass** die Elektrolysespannung pulsartig oder durch Überlagerung der Elektrolysespannung mit einer Wechselspannung im Bereich von 0 bis 5 V, bevorzugt um eine Differenz von 0,5 bis 500 mV, variiert wird.

4. Verfahren nach einem der Ansprüche 1 bis 3, **dadurch gekennzeichnet, dass** der Platinverbindung weitere andere wasserlösliche Verbindungen der 8. Nebengruppe des Periodensystems der Elemente, insbesondere Verbindungen der Platingruppe, insbesondere bevorzugt des Palladiums, Iridiums, Platins, Rhodiums, Osmiums oder des Rutheniums zugegeben werden.

6. Verfahren nach Anspruch 4, **dadurch gekennzeichnet, dass** der Anteil der weiteren löslichen Verbindungen der 8. Nebengruppe bezogen auf Platin der Platin-Verbindung 1 bis 50 Gew.-%. beträgt.

7. Verfahren nach wenigstens einem der Ansprüche 1 bis 6, **dadurch gekennzeichnet, dass** die Dosiergeschwindigkeit der Platin-haltige Lösung bezogen auf den Platingehalt je m² Kathodenfläche und Stunde 0,001 g Pt / (hm²) bis 1 g Pt/(hm²) beträgt.

8. Verfahren nach wenigstens einem der Ansprüche 1 bis 7, **dadurch gekennzeichnet, dass** die Temperatur, bei der die Dosierung der Platinverbindung erfolgt, 70 bis 90 °C beträgt.

9. Verfahren nach wenigstens einem der Ansprüche 1 bis 8, **dadurch gekennzeichnet, dass** die Zugabe der Platinverbindung bei laufender Elektrolyse und unter einer Stromdichte von 0,1 bis 10 kA/m² erfolgt.

## Claims

1. Method of improving the performance of nickel electrodes which have a coating based on platinum metals, platinum metal oxides or mixtures of platinum metals and platinum metal oxides for the electrolysis of sodium chloride by the membrane process, **characterized in that** a water-soluble or alkali-soluble platinum compound, in particular hexachloroplatinic acid or an alkali metal platinate, particularly preferably Na₂PtCl₆ and/or Na₂Pt(OH)₆ is added to the katholyte in the electrolysis of sodium chloride, with the katholyte comprising sodium hydroxide.

2. Method according to Claim 1, **characterized in that** the electrolysis voltage is varied in the range from 0 to 5 V, preferably by a difference of from 0.5 to 500 mV, after addition of the platinate.

3. Method according to Claim 2, **characterized in that** the electrolysis voltage is varied in the range from 0 to 5 V, preferably by a difference of from 0.5 to 500 mV, in a pulse-like manner or by superimposition of an AC voltage on the electrolysis voltage.

4. Method according to any of Claims 1 to 3, **characterized in that** other further water-soluble compounds of transition group 8 of the Periodic Table of the Elements, in particular compounds of the platinum group, particularly preferably of palladium, iridium, platinum, rhodium, osmium or ruthenium, are added to the platinum compound.

6. Method according to Claim 4, **characterized in that** the proportion of the further soluble compounds of transition group 8 is from 1 to 50% by weight, based on platinum of the platinum compound.

7. Method according to at least one of Claims 1 to 6, **characterized in that** the rate of introduction of the platinum-containing solution, based on the platinum content, per m² of cathode area and hour is from 0.001 g of Pt/(hm²) to 1 g of Pt/(hm²).

8. Method according to at least one of Claims 1 to 7, **characterized in that** the temperature at which the platinum compound is introduced is from 70 to 90°C.

9. Method according to at least one of Claims 1 to 8, **characterized in that** the addition of the platinum compound is carried out while the electrolysis is proceeding and at a power density of from 0.1 to 10 kA/m².

## Revendications

1. Procédé pour améliorer le rendement d'électrodes au nickel, qui présentent un revêtement à base de métaux de type platine, d'oxydes de métaux de type platine ou de mélanges de métaux de type platine et d'oxydes de métaux de type platine, pour l'électrolyse du chlorure de sodium selon le procédé par membrane, **caractérisé en ce que**, lors de l'électrolyse du chlorure de sodium, on ajoute un composé du platine soluble dans l'eau ou soluble dans les alcalis, en particulier de l'acide hexachloroplatinique ou un platinate de métal alcalin, de manière particulièrement préférée du Na₂PtCl₆ et/ou du Na₂Pt(OH)₆, au catholyte, le catholyte comprenant de la lessive de soude caustique.

2. Procédé selon la revendication 1, **caractérisé en ce qu'**après l'addition du platinate, la tension d'électrolyse est variée dans la plage de 0 à 5 V, de préférence d'une différence de 0,5 à 500 mV.

3. Procédé selon la revendication 2, **caractérisé en ce que** la tension d'électrolyse est variée par impulsions ou par superposition de la tension d'électrolyse par une tension alternative dans la plage de 0 à 5 V, de préférence d'une différence de 0,5 à 500 mV.

4. Procédé selon l'une quelconque des revendications 1 à 3, **caractérisé en ce que** le composé du platine est additionné d'autres composés solubles dans l'eau du 8ème groupe secondaire du système périodique des éléments, en particulier de composés du groupe du platine, en particulier de préférence du palladium, de l'iridium, du platine, de rhodium, de l'osmium ou du ruthénium.

6. Procédé selon la revendication 4, **caractérisé en ce que** la proportion des autres composés solubles du 8ème groupe secondaire, par rapport au platine du composé du platine, est de 1 à 50% en poids.

7. Procédé selon au moins l'une quelconque des revendications 1 à 6, **caractérisé en ce que** la vitesse de dosage de la solution contenant du platine, par rapport à la teneur en platine, par m² de surface de cathode et par heure, est de 0,001 g Pt/(hm²) à 1 g Pt/(hm²).

8. Procédé selon au moins l'une quelconque des revendications 1 à 7, **caractérisé en ce que** la température à laquelle le dosage du composé de platine est réalisé est de 70 à 90°C.

9. Procédé selon au moins l'une quelconque des revendications 1 à 8, **caractérisé en ce que** l'addition du composé de platine a lieu au cours de l'électrolyse et sous une densité de courant de 0,1 à 10 kA/m².
